# FASCICULE DE BREVET EUROPEEN

(11) **EP 0 985 054 B1**
(45) Date de publication et mention de la délivrance du brevet: **14.11.2001**
(21) Numéro de dépôt: 98916676.4
(22) Date de dépôt: 28.04.1998
(51) Int. Cl.: C21D 8/04, C21D 9/48, C23C 8/22

(54) **PROCEDE DE FABRICATION EN CONTINU D'UNE BANDE EN ACIER POUR EMBOUTISSAGE PRESENTANT DES PROPRIETES DE SURFACE AMELIOREES**
VERFAHREN ZUM KONTINUIERLICHEN HERSTELLEN VON STAHLBAND MIT VERBESSERTEN OBERFLÄCHENEIGENSCHAFTEN ZUM TIEFZIEHEN
METHOD FOR CONTINUOUS MANUFACTURE OF A STEEL BAND FOR DRAWING WITH IMPROVED SURFACE PROPERTIES

(30) Priorité: 27.05.1997 BE 9700459
(43) Date de publication de la demande: 15.03.2000
(73) Titulaire: Centre de Recherches Metallurgiques - Centrum voor de Research in de Metallurgie, 1000 Bruxelles (BE)
(72) Inventeur: WILLEM, Jean-François, B-4000 Liège (BE); CRAHAY, Jean, B-4970 Francorchamps (BE); LEROY, Vincent, B-4000 Liège (BE)
(74) Mandataire: Van Malderen, Michel
(86) Numéro de dépôt international: BE9800061
(87) Numéro de publication internationale: WO9854371

(56) Documents cités:
- EP-A- 0 421 087
- EP-A- 0 444 967
- EP-A- 0 559 225
- EP-A- 0 589 415
- EP-A- 0 626 467

## Description

La présente invention concerne un procédé de fabrication en continu d'une bande en acier pour emboutissage présentant des propriétés de surface améliorées, en particulier une plus grande dureté de surface selon les tests Brinell, Vickers, ..., une meilleure résistance à l'indentation et une aptitude plus élevée au revêtement par une couche métallique de protection comme par exemple lors de la galvanisation au trempé.

L'acier est, sans conteste, un matériau utilisé dans un très grand nombre de domaines industriels pour fabriquer des éléments de formes et dimensions variables, notamment en mettant en oeuvre des techniques de déformation et mise à forme par emboutissage profond et extra-profond.

A ce propos, on mentionnera plus spécialement et sans que cela constitue une limitation des domaines d'application de la présente invention, que l'industrie automobile exige des bandes en acier présentant des propriétés mécaniques de plus en plus grandes tout en souhaitant conserver des aptitudes à la déformation conformes aux procédés d'emboutissage généralement utilisés pour fabriquer les pièces de carrosserie. On sait que ces exigences sont souvent antagonistes et que les aciers de fabrication courante ne peuvent y satisfaire alors que les bandes en acier fabriquées selon le procédé de l'invention répondent à ces exigences et peuvent être mises à forme par emboutissage profond et extra-profond.

Dans ce contexte, deux voies complémentaires ont été développées, d'une part la recherche de nouvelles nuances d'aciers et d'autre part la mise au point de divers procédés de traitement, principalement du type thermique, pour conférer aux bandes en acier, y compris les nouvelles nuances précitées, une déformabilité suffisante pour leur utilisation dans des opérations d'emboutissage profond et extra-profond.

On s'attachera plus spécialement à expliquer les procédés mettant en oeuvre un traitement thermique dit de recuit, opéré en continu, cadre dans lequel s'inscrit le procédé de la présente invention.

Parmi les nuances d'aciers aptes à subir des opérations d'emboutissage profond ou extra-profond, on citera les aciers doux à bas carbone du type ELC (ELC = Extra Low Carbon, c'est-à-dire avec C < 0,1 %) et du type ULC (ULC = Ultra Low Carbon, c'est-à-dire avec C < 0,01 %).

Plus particulièrement, des développements ultérieurs ont donné naissance à d'autres nuances d'aciers dites "Interstitial Free" ou "IF". Elles sont caractérisées par leur très basse teneur en éléments interstitiels (C, N) et par la présence d'éléments à grande affinité pour le carbone, et l'azote tels que le Ti et/ou le Nb. Ces éléments sont ajoutés en quantité suffisante pour pouvoir réagir avec la totalité du C et du N.

Pour obtenir des propriétés mécaniques permettant l'emboutissage profond, les bandes en acier doivent présenter une texture particulière qui est le résultat d'un certain nombre de contraintes au niveau de leur processus de fabrication. Entre autres, on doit respecter une certaine plage de températures de bobinage après laminage à chaud, une gamme de valeurs du taux de réduction au laminage à froid ainsi que divers paramètres définissant le cycle de recuit continu opéré ultérieurement.

Bon nombre de brevets et d'articles scientifiques décrivent en détail la manière de procéder qui est bien connue de tous les fabricants de tôles pour automobile. En particulier, le document EP-A-0 559 225 décrit un procédé tel que revendiqué présentement à la revendication 1, excepté les conditions en H₂O, H₂ et CO de l'atmosphère gazeuse du recuit réactif et la vitesse de carburation. De plus, il est connu qu'il est important d'éviter d'avoir des éléments interstitiels libres au moment de la recristallisation en début de recuit continu pour former la texture (111) favorable à l'emboutissage.

Un choix adéquat de la composition de l'acier associé à une optimisation dans les traitements thermiques opérés sur la bande en acier en question, permet l'obtention d'un produit présentant des propriétés mécaniques qui sont conformes à ce que requiert l'emboutissage profond, à savoir un coefficient de Lankford r > 2, un coefficient d'écrouissage n élevé, un allongement à la rupture El élevé (El = Elongation), une basse limite élastique YS (YS = Yield Strength), un palier de limite élastique YPE faible et de préférence nul (YPE = Yield Point Elongation).

Cependant, l'utilisation de ce type d'acier IF ne va pas sans poser de nombreux problèmes en terme de propriétés d'emploi. C'est ainsi que l'on constate une fragilité intergranulaire CWE accrue lors d'une déformation à froid (CWE = Cold Working Embrittlement ), de faibles propriétés mécaniques comme la limite élastique YS, la charge de rupture TS (TS = Tensile Strength), ou la dureté, donc une faible aptitude au découpage et de faibles propriétés de frottement, ainsi qu'un comportement plus difficile en galvanisation par l'apparition de défauts aux joints de grains de l'acier (outburst structure) et moins de résistance en service.

Pour remédier à certains de ces problèmes, des solutions ont été proposées comme par exemple :
- l'ajout de bore à la composition chimique de l'acier pour diminuer la fragilité à froid du joint de grains GB (GB = Grain Boundaries),
- l'ajout de niobium comme élément piégeant le C, associé à un recuit à plus haute température (> 820°C) et un refroidissement accéléré permettant de dissoudre une partie des carbures et de garder quelques ppm de C en solution; ces tôles d'acier étant généralement peintes, la présence de ce C permet également de regagner quelques MPa de limite élastique lors de la cuisson de la peinture BH (BH = Bake-Hardening). La température de recuit nécessaire à la remise en solution du NbC devient néanmoins excessive pour les fours de recuit en vertu d'une limitation de productivité ainsi que de l'apparition de problèmes de guidage de la bande (heat buckles),
- l'introduction de C en quantités modérées après la recristallisation par des procédés de recarburation pour diminuer la fragilisation lors du formage à froid CWE et donner des possibilités de durcissement lors du traitement de cuisson de la peinture (effet BH).

A ce propos, on mentionnera l'existence d'une part d'un procédé de carburation en continu dans une atmosphère non suyante, donc à faible potentiel de carbone, et d'autre part un procédé de recarburation contrôlée d'acier IF ayant initialement une concentration en carbone [C] ≤ 0,01 %.

Ces procédés donnent naissance à des aciers présentant des propriétés améliorées dans le cadre des propriétés mécaniques volumiques mais non de surface, tout en étant aptes au revêtement.

Il est aussi connu que des nuances rephosphorées ont été mises au point pour augmenter la résistance mécanique des aciers pour emboutissage, et ce notamment afin de réaliser des tôles pour carrosserie plus fines. Cependant, le phosphore inclus dans ce type d'acier a pour défaut d'en diminuer le coefficient de Lankford r et d'en augmenter la fragilité intergranulaire (CWE), tout en diminuant fortement la réactivité des dits aciers lors du recuit de formation des couches Zn-Fe lors de la galvanisation au trempé entraînant par conséquent une diminution de la productivité des lignes de galvanisation.

En résumé, les différents procédés de fabrication susmentionnés conduisent, soit à l'obtention de nuances d'aciers aptes aux opérations d'emboutissage profond EDDQ (EDDQ = Extra Deep Drawing Quality) mais présentant de faibles propriétés mécaniques (YS, TS), une dureté de surface et une résistance lors du façonnage à froid peu élevées, soit à des propriétés mécaniques améliorées (YS, TS, CWE) mais obtenues au détriment des propriétés d'emboutissage.

Dans l'état actuel de l'art, seuls l'introduction de Nb à la chimie de l'acier, sous réserve des problèmes évoqués ci-dessus, ou des procédés de carburation modérés permettent d'obtenir une texture favorable à l'emboutissage profond (EDDQ) associée à des possibilités de durcissement au recuit de peinture (BH). Dans tous les cas, cependant, ce durcissement est volontairement limité soit pour éviter le suyage au cours du traitement de carburation, soit pour limiter le vieillissement favorisé par un excès de C non précipité, ou enfin pour limiter la température de recuit, cas des ULC-Ti-Nb ou ULC-Nb.

Par conséquent, les propriétés mécaniques de ces bandes d'acier sont faibles, particulièrement leur dureté superficielle, ce qui conduit à des problèmes lors du découpage et de l'emboutissage (friction) ainsi qu'au cours de leur utilisation ultérieure, notamment à cause de leur faible résistance à l'indentation.

Le procédé de la présente invention permet de fabriquer des bandes en aciers à partir de nuances à bas carbone qui présentent des caractéristiques d'emboutissabilité satisfaisantes, même pour l'emboutissage profond ou extra-profond, tout en possédant des propriétés de surfaces dépourvues des limitations précitées, et il peut être exécuté en continu, ce qui est un avantage pour sa rentabilité dans le contexte d'une application industrielle économique.

Le procédé de fabrication en continu d'une bande en acier pour emboutissage à propriétés de surface améliorées, objet de la présente invention, dans lequel une bande, ayant subi un laminage à chaud avec bobinage de fin de laminage à une température comprise entre 500 et 800 °C ainsi qu'un laminage à froid avec un taux de réduction d'au moins 30 % et de préférence 75%, subit une étape de chauffage, puis ensuite un traitement thermique suivant la présente invention, appelé ci-après recuit réactif, permettant de réaliser d'une part la recristallisation c'est-à-dire la régénération du réseau cristallin suite à la déformation, et d'autre part la carburation de la bande à une température T, les deux pouvant être simultanées ou non selon le type de propriétés finales de la bande visées, et finalement ladite bande étant soumise à un refroidissement, est essentiellement caractérisé en ce que le recuit réactif en question est effectué totalement ou partiellement sous une atmosphère gazeuse comportant au moins du CO et du H2 dans des concentrations en volume satisfaisant à la relation suivante :$\text{[% vol H2] + 2 [% vol CO] - 80 ≥ 0,}$ au moins du H2O et éventuellement du CO2 de concentrations inférieures ou égales à 3 % en volume, optionnellement un autre gaz qui a pour objet d'opérer simultanément un traitement d'enrichissement en surface, un solde en un gaz neutre tel que le N2, en ce que la température T de carburation est comprise entre 650 et 950 °C, en ce que la durée totale t du traitement thermique de recuit réactif précité est comprise entre 0,1 et 300 secondes, de préférence entre 0,1 et 20 secondes, et en ce que la vitesse de carburation est supérieure ou égale à 10⁽⁻¹⁰⁾.exp(T/100) g.cm(-2).s(-1), où T est la température de carburation exprimée en degrés Kelvin.

Suivant une variante préférentielle du procédé de l'invention précité, l'atmosphère gazeuse comporte aussi un autre gaz qui a pour objet d'opérer simultanément un traitement d'enrichissement de surface tel qu'une nitruration, boruration, sulfuration, oxydation , ... .

C'est ainsi qu'on peut associer au procédé de carburation simultanément ou successivement une étape de nitruration, de sulfuration, de boruration et/ou d'oxydation pour améliorer les propriétés de la couche d'un point de vue de résistance à la corrosion, de diminution du coefficient de frottement et/ou de réactivité améliorée au cours des traitements de finition ultérieurs.

Suivant une première modalité de mise en oeuvre du procédé de la présente invention, la bande est constituée en un acier du type "Interstitial Free" ou "IF" contenant des teneurs en titane avec ou sans niobium respectant les relations suivantes :$\text{Ti*=total [Ti] - ( (48/32)[S] + (48/14)[N])}$$\text{1≤ ( (Ti*/48) + ([Nb]/93) ) / ( [C]/12 ).}$

Suivant une modalité particulière de mise en oeuvre du procédé de la présente invention, la bande est constituée en un acier du type "Interstitial Free" ou "IF" dont la teneur en Nb respecte la relation suivante :$\text{1≤ ([Nb]/93) ) / ( [C]/12 ).}$

Dans le contexte des nuances d'acier précitées, on a constaté avec surprise que l'on obtenait des surfaces de la bande parfaitement propres même avec des atmosphères réputées suyantes.

Suivant une autre modalité de mise en oeuvre du procédé de l'invention, on forme sur la bande une couche superficielle de carbures dont l'épaisseur est comprise entre 0,01 et 50 *µ*m.

L'avantage de potentiels carburants élevés est la réalisation à température modérée (par ex. 810°C) d'une phase austénitique en peau au cours du procédé de carburation tout en conservant une structure ferritique à coeur.
La phase austénitique se caractérise par une plus grande solubilité des éléments interstitiels (C, N, B) et par un plus faible coefficient de diffusion.
Par conséquent, en favorisant la formation de la phase austénitique en peau par une carburation rapide de celle-ci, on peut réaliser une peau dure très riche en carbone avec un coeur doux ayant développé une microstructure favorable à l'emboutissage (coefficient de Lankford > 2) par un recuit en phase ferritique. En effet, la peau austénitique se durcit en s'enrichissant en carbone tout en limitant la diffusion de celui-ci vers le coeur de l'acier.
Cette manière de procéder permet d'obtenir des propriétés de surface nettement différentes de celles du coeur de l'acier et se démarque des produits existants issus de procédés de traitement utilisant soit des atmosphères à plus bas potentiel carbone, soit visant une carburation plus faible et plus homogène.

Suivant une variante préférentielle de la modalité précédente, on module la microstructure et la dureté superficielles en opérant le refroidissement de la bande après recuit réactif à une vitesse comprise entre 4 et 1000 °C/seconde, de préférence entre 4 et 100 °C/seconde.

Suivant encore une autre modalité de mise en oeuvre du procédé de l'invention, la bande en acier subit après la carburation un traitement thermique de diffusion sous atmosphère faiblement ou non carburante avant refroidissement final.

Le traitement de diffusion précité sous atmosphère contrôlée permet à la fois d'homogénéiser les propriétés de la peau et de restaurer une propreté de surface suffisante pour d'éventuels traitements de finition ultérieurs tels que la galvanisation au trempé ou par électrodéposition, la phosphatation-peinture, ... .

Suivant encore une autre modalité de mise en oeuvre du procédé de l'invention, la carburation est effectuée à l'aide d'un gaz de carburation ionisé sous forme de plasma.

Suivant une alternative préférentielle de la modalité précédente, les deux faces de la bande en acier subissent des traitements différenciés.

Les deux modalités précédentes ont pour effet, d'une part d'augmenter les possibilités d'application du procédé en permettant d'opérer plusieurs traitements de surface via des plasmas distincts, et d'autre part de fournir une solution attrayante dans le cas de traitements différenciés suivant les faces de la bande en acier en fonction d'applications ultérieures spécifiques.

Suivant une autre variante préférentielle de mise en oeuvre du procédé de la présente invention, on effectue un traitement de survieillissement après le refroidissement de la bande en acier.

Suivant encore une autre modalité de mise en oeuvre du procédé de l'invention, la carburation est opérée, totalement ou en partie, dans au moins une zone délimitée, appelée zone indépendante, qui est soit juxtaposée, soit intégrée partiellement ou totalement dans la structure d'un des fours traditionnels de préchauffage de la bande, de chauffage, de maintien à température ou de survieillissement ultérieur ainsi qu'il est connu de procéder couramment lors de la fabrication d'une bande en acier.

Suivant une modalité différente de mise en oeuvre du procédé de l'invention, la carburation est opérée totalement ou en partie au cours du refroidissement de la bande.

Dans le contexte de l'utilisation de zones indépendantes pour procéder au recuit réactif, c'est-à-dire de zones faisant partie d'une succession de zones de traitements thermiques dans lesquelles une ou plusieurs de ces zones sont explicitement dévolues pour opérer une carburation, on notera l'avantage que cette disposition présente si l'on désire réaliser plusieurs types de traitements successivement en injectant des gaz de concentrations différentes et ce même au niveau d'un traitement différencié des deux faces de la bande.

Suivant une modalité préférentielle de mise en oeuvre du procédé de l'invention, la bande en acier passe d'abord dans une zone de préchauffage de la bande, ensuite dans une zone indépendante de traitement de carburation, puis une zone de chauffage avec maintien à température , puis subit un refroidissement et enfin un traitement de survieillissement dont l'existence est liée aux propriétés finales désirées.

Suivant une autre modalité préférentielle de mise en oeuvre du procédé de l'invention, la bande en acier passe d'abord dans une zone de préchauffage, ensuite dans une zone de chauffage à température, puis dans une zone indépendante de traitement de carburation, ensuite une zone de maintien à température suivie d'un refroidissement et enfin un traitement de survieillissement dont l'existence est liée aux propriétés finales désirées.

Suivant encore une autre modalité préférentielle de mise en oeuvre du procédé de l'invention, la bande en acier passe d'abord dans une zone de préchauffage de la bande, ensuite dans une zone de chauffage à température, puis dans une première zone de maintien à température suivie d'une zone indépendante de traitement de carburation, puis dans une deuxième zone de maintien à température suivie d'un refroidissement et enfin un traitement de survieillissement dont l'existence est liée aux propriétés finales désirées.

Suivant encore une autre modalité préférentielle de mise en oeuvre du procédé de l'invention, la bande en acier entre dans une unité de traitement thermique dans laquelle elle passe d'abord dans une zone de recristallisation, ensuite dans une zone indépendante de traitement de carburation, puis dans une zone de traitement de diffusion, puis sort de l'unité de traitement thermique en question.

La figure 1 montre schématiquement le chemin de traitement suivi par is bande en acier (B) dans le cadre de la modalité précédente. On y distingue l'unité de traitement thermique (1), celle-ci étant maintenue sous une atmosphère déterminée, la bande (B) passe d'abord dans une zone de recristallisation (2), ensuite dans une zone indépendante de traitement (3) au moyen d'un gaz réactif injecté suivant le débit (Q), puis passe dans une zone de traitement diffusif (4), et ensuite sort de l'unité de traitement thermique (1) en question.

A titre d'exemple des résultats obtenus par application du procédé de la présente invention, on a rassemblé dans le tableau ci-dessous les valeurs de certaines propriétés mécaniques mesurées sur quatre aciers traités ainsi que sur un acier non traité servant de référence.
Les quatre aciers T1, T2, T3 et T4 ont subi un recuit réactif à la température de 810°C dans une atmosphère composée de 45 % de CO, 0,25 % de H20, 25 % de H2, solde N2, pendant des durées variant de 1 à 300 secondes.
Les différents symboles utilisés sont :
- t(s) :: durée du traitement en secondes,
- HV1 :: dureté Vickers superficielle (charge 1 kg),
- HV3 :: dureté Vickers superficielle (charge 3 kg),
- HV10 :: dureté Vickers superficielle (charge 10 kg),
- YS (MPa) :: limite élastique exprimée en mégapascals,
- TS (MPa) :: charge de rupture exprimée en mégapascals,
- r :: coefficient de Lankford,
- [C]total :: concentration moyenne en carbone exprimée en ppm.

Il en ressort que la couche de perlite formée en peau augmente avec la durée du traitement et que les aciers traités présentent des valeurs de YS, TS et de dureté de surface nettement supérieures à celles de l'acier de référence.

En conclusion, on mentionnera l'ensemble des avantages associés au procédé, à savoir :
- réalisation de propriétés de surface nettement différentes des propriétés du coeur comme par exemple l'obtention d'une dureté de surface élevée associée à un coeur ductile;
- amélioration de la résistance à l'indentation, de la résistance à la corrosion et diminution de la résistance au frottement;
- possibilité de modifier la réactivité de la tôle au cours des traitements de finition;
- possibilité de réaliser le traitement de carburation dans des zones indépendantes, c'est-à-dire sans modification majeure des lignes de recuit continu existantes;
- possibilité de réaliser un traitement différencié suivant les faces de la bande en acier.

## Revendications

1. Procédé de fabrication en continu d'une bande en acier pour emboutissage à propriétés de surface améliorées, dans lequel une bande, ayant subi un laminage à chaud avec bobinage de fin de laminage à une température comprise entre 500 et 800°C, ainsi qu'un laminage à froid avec un taux de réduction d'au moins 30 % et de préférence 75%, subit une étape de chauffage, puis ensuite un traitement thermique suivant la présente invention, appelé ci-après recuit réactif, permettant de réaliser d'une part la recristallisation c'est-à-dire la régénération du réseau cristallin suite à la déformation, et d'autre part la carburation de la bande à une température T, les deux pouvant être simultanées ou non selon le type de propriétés finales de la bande visées, et finalement ladite bande étant soumise à un refroidissement, **caractérisé en ce que** le recuit réactif en question est effectué totalement ou partiellement sous une atmosphère gazeuse comportant au moins du CO et du H2 dans des concentrations en volume satisfaisant à la relation suivante :$\text{[% vol H2] + 2 [% vol CO] - 80 ≥ 0,}$ au moins du H2O et éventuellement du CO2 de concentrations inférieures ou égales à 3 % en volume, optionnellement un autre gaz qui a pour objet d'opérer simultanément un traitement d'enrichissement en surface, un solde en un gaz neutre tel que le N2, **en ce que** la température T de carburation est comprise entre 650 et 950 °C, **en ce que** la durée totale t du traitement thermique de recuit réactif précité est comprise entre 0,1 et 300 secondes et **en ce que** la vitesse de carburation est supérieure ou égale à 10⁽⁻¹⁰⁾.exp(T/100) g.cm(-2).s(-1), où T est la température de carburation exprimée en degrés Kelvin.

2. Procédé suivant la revendication 1, **caractérisé en ce que** la durée totale t du traitement thermique de recuit réactif précité est comprise entre 0,1 et 20 secondes.

3. Procédé suivant les revendications 1 ou 2, **caractérisé en ce que** l'atmosphère gazeuse comporte aussi un autre gaz qui a pour objet d'opérer simultanément un traitement d'enrichissement en surface.

4. Procédé suivant la revendication 3, **caractérisé en ce que** le traitement de surface est une nitruration.

5. Procédé suivant la revendication 3, **caractérisé en ce que** le traitement de surface est une boruration.

6. Procédé suivant la revendication 3, **caractérisé en ce que** le traitement de surface est une sulfuration.

7. Procédé suivant la revendication 3, **caractérisé en ce que** le traitement de surface est une oxydation.

8. Procédé suivant l'une ou l'autre des revendications 1 à 7, **caractérisé en ce que** la bande est constituée en un acier du type "Interstitial Free" ou "IF" contenant soit du titane, soit du niobium, soit les deux.

9. Procédé suivant la revendication 8, **caractérisé en ce que** la teneur en titane satisfait aux relations suivantes :$\text{Ti* = total [Ti] - ( (48/32)[S] + (48/14)[N] )}$$\text{1 ≤ ( (Ti*/48) + ([Nb]/93) ) / ( [C]/12 )}$ dans lesquelles les teneurs sont exprimées en pourcentage de poids.

10. Procédé suivant la revendication 8, **caractérisé en ce que** la teneur en niobium satisfait à la relation suivante :$\text{1 <= ([Nb]/93) / ( [C]/12 )}$ dans laquelle les teneurs sont exprimées en pourcentage de poids.

11. Procédé suivant une ou plusieurs des revendications 1 à 10, **caractérisé en ce qu'**on forme sur la bande une couche superficielle de carbures dont l'épaisseur est comprise entre 0,01 et 50 *µ*m.

12. Procédé suivant une ou plusieurs des revendications 1 à 11, **caractérisé en ce que** la carburation est effectuée à l'aide d'un gaz de carburation ionisé sous forme de plasma.

13. Procédé suivant une ou plusieurs des revendications 1 à 12, **caractérisé en ce qu'**on module la microstructure et la dureté superficelles en opérant le refroidissement de la bande après recuit réactif à une vitesse comprise entre 4 et 1000 °C/seconde.

14. Procédé suivant la revendications 13, **caractérisé en ce qu'**on opère le refroidissement de la bande après recuit réactif à une vitesse comprise entre 4 et 100°C/ seconde.

15. Procédé suivant l'une ou l'autre des revendications 1 à 14, **caractérisé en ce que** la bande en acier subit après la carburation un traitement thermique de diffusion sous atmosphère faiblement carburante avant refroidissement final.

16. Procédé suivant l'une ou l'autre des revendications 1 à 14, **caractérisé en ce que** la bande en acier subit après la carburation un traitement thermique de diffusion sous atmosphère non carburante avant refroidissement final.

17. Procédé suivant l'une ou l'autre des revendications 1 à 16, **caractérisé en ce que** les deux faces de la bande en acier subissent des traitements différenciés.

18. Procédé suivant une ou plusieurs des revendications 1 à 17, **caractérisé en ce qu'**on effectue un traitement de survieillissement après le refroidissement de la bande en acier.

19. Procédé suivant une ou plusieurs des revendications 1 à 18, **caractérisé en ce que** la carburation est opérée, totalement ou en partie, dans au moins une zone délimitée, appelée zone indépendante, qui est soit juxtaposée, soit intégrée partiellement ou totalement dans la structure d'un des fours traditionnels de préchauffage de la bande, de chauffage, de maintien à température ou de survieillissement ultérieur ainsi qu'il est connu de procéder couramment lors de la fabrication d'une bande en acier.

20. Procédé suivant une ou plusieurs des revendications 1 à 19, **caractérisé en ce que** la carburation est opérée totalement ou en partie au cours du refroidissement de la bande.

21. Procédé suivant l'une ou l'autre des revendications 1 à 19, **caractérisé en ce que** la bande en acier passe d'abord dans une zone de préchauffage de la bande, ensuite dans une zone indépendante de traitement de carburation, puis une zone de chauffage avec maintien à température , puis subit un refroidissement et enfin un traitement de survieillissement.

22. Procédé suivant l'une ou l'autre des revendications 1 à 19, **caractérisé en ce que** la bande en acier passe d'abord dans une zone de préchauffage, ensuite dans une zone de chauffage à température, puis dans une zone indépendante de traitement de carburation, ensuite une zone de maintien à température suivie d'un refroidissement et enfin un traitement de survieillissement dont l'existence est liée aux propriétés finales désirées.

23. Procédé suivant l'une ou l'autre des revendications 1 à 19, **caractérisé en ce que** la bande en acier passe d'abord dans une zone de préchauffage de la bande, ensuite dans une zone de chauffage à température, puis dans une première zone de maintien à température suivie d'une zone indépendante de traitement de carburation, puis dans une deuxième zone de maintien à température suivie d'un refroidissement et enfin un traitement de survieillissement dont l'existence est liée aux propriétés finales désirées.

24. Procédé suivant une ou plusieurs des revendications 1 à 19, **caractérisé en ce que** la bande en acier entre dans une unité de traitement thermique dans laquelle elle passe d'abord dans une zone de recristallisation, ensuite dans une zone indépendante de traitement de carburation, puis dans une zone de traitement de diffusion, puis sort de l'unité de traitement thermique.

## Patentansprüche

1. Kontinuierliches Herstellungsverfahren eines Stahlbandes für das Tiefziehen mit verbesserten Oberflächeneigenschaften, bei welchem ein Band, das zunächst einem Warmwalzvorgang mit Aufwickeln am Ende des Walzvorganges bei einer zwischen 500 und 800°C liegenden Temperatur sowie einem Kaltwalzen mit einem Reduktionsverhältnis von mindestens 30 % und vorzugsweise von 75 % unterzogen worden ist, eine Aufwärmphase mit anschließender thermischer Behandlung Erfindungsgemäß durchläuft, nachstehend Reaktivitätsglühen genannt, die einerseits die Rekristallisation, d.h. die Regeneration des Kristallgitters anschließend an die Verformung, und andererseits die Karburierung des Bandes bei einer Temperatur T ermöglicht, wobei diese beiden Vorgänge je nach der Art der gewünschten endgültigen Eigenschaften des Bandes gleichzeitig ablaufen können oder nicht und dieses Band schließlich einer Abkühlung unterzogen wird, **dadurch gekennzeichnet, dass** das genannte Reaktivitätsglühen vollständig oder teilweise stattfindet unter einer Gasatmosphäre, die mindestens CO und H₂ in volumenmäßigen Konzentrationen gemäß dem folgenden Verhältnis aufweist:${\text{[Vol.-% H}}_{\text{2}} \text{] + 2[Vol.-% CO] - 80 ≥ 0,}$ mindestens H₂0 und eventuell CO₂ in Konzentrationen, die niedriger oder gleich 3 Vol.-% sind, fakultativ ein anderes Gas, wodurch gleichzeitig eine oberflächliche Anreicherungsbehandlung angestrebt wird und ein Rest aus einem Neutralgas wie N₂, dass die Karburierungstemperatur T zwischen 650 und 950°C liegt, dass die Gesamtdauer t der thermischen Behandlung des vorgenannten Reaktivitätsglühens zwischen 0,1 und 300 Sekunden beträgt und dass die Karburierungsgeschwindigkeit gleich oder höher ist als 10⁽⁻ ¹⁰).Exp(T/100)g.cm(-2).s(-1), wobei T die Karburierungstemperatur, in Grad Kelvin ausgedrückt, darstellt.

2. Verfahren gemäß Anspruch 1, **dadurch gekennzeichnet, dass** die Gesamtdauer t der obenerwähnten thermischen Behandlung des Reaktivitätsglühens zwischen 0,1 und 20 Sekunden beträgt.

3. Verfahren gemäß den Ansprüchen 1 und 2, **dadurch gekennzeichnet, dass** die Gasatmosphäre auch ein anderes Gas enthält, das zum Zweck hat eine gleichzeitige oberflächliche Anreicherungsbehandlung zu bewirken.

4. Verfahren gemäß Anspruch 3, **dadurch gekennzeichnet, dass** es sich bei der Oberflächenbehandlung um ein Nitrieren handelt.

5. Verfahren gemäß Anspruch 3, **dadurch gekennzeichnet, dass** es sich bei der Oberflächenbehandlung um ein Borieren handelt.

6. Verfahren gemäß Anspruch 3, **dadurch gekennzeichnet, dass** es sich bei der Oberflächenbehandlung um eine Schwefelung handelt.

7. Verfahren gemäß Anspruch 3, **dadurch gekennzeichnet, dass** es sich bei der Oberflächenbehandlung um eine Oxidation handelt.

8. Verfahren gemäß irgendeinem der Ansprüche 1 bis 7, **dadurch gekennzeichnet, dass** es sich bei dem Band um Stahl des Typs "Interstitial Free" oder "IF" handelt, der entweder Titan oder Niobium oder beide Elemente enthält.

9. Verfahren gemäß Anspruch 8, **dadurch gekennzeichnet, dass** beim Titangehalt folgende Verhältnisse eingehalten werden:$\text{Ti* = gesamt [Ti] - ( (48/32) [S] + (48/14) [N])}$$\text{1 ((Ti*/48/ + ([Nb]/93)) / ([C]/12)}$ bei welchen die Gehalte in Gewichtsprozenten ausgedrückt sind.

10. Verfahren gemäß Anspruch 8, **dadurch gekennzeichnet, dass** beim Niobiumgehalt folgendes Verhältnis eingehalten wird:$\text{1 ≤ ((Nb/93)) / ([C]/12)}$ bei welchem die Gehalte in Gewichtsprozenten ausgedrückt sind.

11. Verfahren gemäß einem oder mehreren der Ansprüche 1 bis 10, **dadurch gekennzeichnet, dass** man auf dem Band eine oberflächliche Karbidschicht mit einer Stärke zwischen 0,01 und 50 *µ*m bildet.

12. Verfahren gemäß einem oder mehreren der Ansprüche 1 bis 11, **dadurch gekennzeichnet, dass** die Karburierung mittels eines ionisierten Karburierungsgases in Plasmaform durchgeführt wird.

13. Verfahren gemäß einem oder mehreren der Ansprüche 1 bis 12, **dadurch gekennzeichnet, dass** man die Mikrostruktur und die Oberflächenhärte moduliert, indem man die Abkühlung des Bandes nach dem Reaktivitätsglühen bei einer Geschwindigkeit zwischen 4 und 1000 °C/Sekunde vornimmt.

14. Verfahren gemäß Anspruch 13, **dadurch gekennzeichnet, dass** man die Abkühlung des Bandes nach dem Reaktivitätsglühen bei einer Geschwindigkeit zwischen 4 und 100 °C/Sekunde vornimmt.

15. Verfahren gemäß einem oder mehreren der Ansprüche 1 bis 14, **dadurch gekennzeichnet, dass** man das Stahlband nach der Karburierung einer thermischen Diffusionsbehandlung, unter einer leicht karburierenden Atmosphäre, mit einer abschließenden Abkühlung unterzieht.

16. Verfahren gemäß einem oder mehreren der Ansprüche 1 bis 14; **dadurch gekennzeichnet, dass** man das Stahlband nach der Karburierung einer thermischen Diffusionsbehandlung, unter einer nicht karburierenden Atmosphäre, mit einer abschließenden Abkühlung unterzieht.

17. Verfahren gemäß einem oder mehreren der Ansprüche 1 bis 16, **dadurch gekennzeichnet, dass** die beiden Seiten des Stahlbandes unterschiedlichen Behandlungen unterzogen werden.

18. Verfahren gemäß einem oder mehreren der Ansprüche 1 bis 17, **dadurch gekennzeichnet, dass** man das Stahlband nach dem Abkühlen einer Überalterungsbehandlung unterzieht.

19. Verfahren gemäß einem oder mehreren der Ansprüche 1 bis 18, **dadurch gekennzeichnet, dass** die Karburierung vollständig oder teilweise in mindestens einem begrenzten Bereich - unabhängiger Bereich genannt - durchgeführt wird, der sich entweder neben der Struktur eines der traditionellen Öfen zum Vorwärmen des Bandes, zum Wärmen; zum Aufrechterhalten der Temperatur oder zum späteren Überaltern befindet oder aber teilweise oder vollständig in einem dieser Öfen integriert ist, so wie man üblicherweise bei der Herstellung eines Stahlbandes vorgeht.

20. Verfahren gemäß einem oder mehreren der Ansprüche 1 bis 19, **dadurch gekennzeichnet, dass** die Karburierung vollständig oder teilweise während des Abkühlens des Bandes vorgenommen wird.

21. Verfahren gemäß einem oder mehreren der Ansprüche 1 bis 19, **dadurch gekennzeichnet, dass** das Stahlband zunächst einen Bereich zum Vorwärmen des Bandes, sodann einen unabhängigen Bereich zur Karburierungsbehandlung und anschließend einen Bereich zum Wärmen mit Aufrechterhaltung der Temperatur durchläuft; und dass es dann abgekühlt und schließlich einer Überalterungsbehandlung unterzogen wird.

22. Verfahren gemäß einem oder mehreren der Ansprüche 1 bis 19, **dadurch gekennzeichnet, dass** das Stahlband zunächst eine Vorwärmzone, danach eine Aufwärmzone und abschließend einen unabhängigen Bereich zur Karburierungsbehandlung und dann einen Bereich zur Aufrechterhaltung der Temperatur durchläuft; und dass es danach abgekühlt und schließlich einer Überalterungsbehandlung unterzogen wird, deren Existenz an die gewünschten endgültigen Eigenschaften gebunden ist.

23. Verfahren gemäß einem oder mehreren der Ansprüche 1 bis 19, **dadurch gekennzeichnet, daß** das Stahlband zunächst eine Vorwärmzone, danach eine Aufwärmzone, anschließend einen ersten Bereich zur Aufrechterhaltung der Temperatur sowie einen unabhängigen Bereich zur Karburierungsbehandlung und dann einen zweiten Bereich zur Aufrechterhaltung der Temperatur durchläuft; und dass es danach abgekühlt und schließlich einer Überalterungsbehandlung unterzogen wird, deren Existenz an die gewünschten endgültigen Eigenschaften gebunden ist.

24. Verfahren gemäß einem oder mehreren der Ansprüche 1 bis 19, **dadurch gekennzeichnet, daß** das Stahlband in eine zur thermische Behandlungseinheit gebracht wird, in der es zunächst einen Bereich zur Rekristallisation, dann einen unabhängigen Bereich zur Karburierungsbehandlung und anschließend einen Bereich zur Diffusionsbehandlung durchläuft; und schließlich die thermische Behandlungseinheit verläßt.

## Claims

1. A method for continuously producing a steel strip for deep drawing having improved surface properties, wherein a strip, after been submitted to a hot rolling step with a winding step at the rolling end at a temperature in the range between 500 and 800°C, as well as a cold rolling step with a reduction rate of at least 30%, preferably 75%, is submitted to a heating step, followed by a thermal treatment according to the present invention, hereafter so-called reactive annealing step, making it possible to carry out, on the one hand, a re-crystallization, i.e., a regeneration of the crystalline network as a result of deformation and, on the other hand, a strip carburization at a temperature T, both being able to be simultaneous or not depending upon the type of expected final properties in the strip and finally said strip being submitted to a cooling step, **characterized in that** said reactive annealing step is completely or partially performed under a gaseous atmosphere comprising at least CO and H₂ in volume concentrations according to the following formula :${\text{[% vol H}}_{\text{2}} \text{] + 2[% vol CO]-80 ≥ O,}$ at least some H₂O and possibly CO₂ having concentrations of less than or equal to 3% in volume, optionally another gas, the object of which is to perform simultaneously a surface enrichment treatment, with a neutral gas balance such as N₂, **in that** the carburization temperature T is in the range between 650 and 950°C, **in that** the total duration t of the thermal treatment in said reactive annealing step is in the range between 0.1 and 300 seconds and **in that** the carburization rate is higher than or equal to 10⁽⁻¹⁰⁾.exp (T/100) g.cm(-2).s(-1), where T is the carburization temperature expressed in Kelvin degrees.

2. A method according to claim 1, **characterized in that** the total duration t of the thermal treatment in said reactive annealing step is in the range between 0.1 and 20 seconds.

3. A method according to claim 1 or claim 2, **characterized in that** the gaseous atmosphere also comprises another gas, the object of which is to perform simultaneously a surface enrichment treatment.

4. A method according to claim 3, **characterized in that** the surface treatment is a nitride hardening.

5. A method according to claim 3, **characterized in that** the surface treatment is a boride hardening.

6. A method according to claim 3, **characterized in that** the surface treatment is a sulphuration.

7. A method according to claim 3, **characterized in that** the surface treatment is an oxidation.

8. A method according to any of claims 1-7, **characterized in that** the strip is comprised of an "Interstitial Free" or "IF" type steel, containing either titanium, either niobium or both.

9. A method according to claim 8, **characterized in that** the titanium content meets the following relationships :$\text{Ti* = total[Ti]-((48/32) [S]+(48/14) [N])}$$\text{1 ≤ ((Ti*/48)+([Nb)/93))/([C)/12)}$ wherein the contents are expressed in weight percentage.

10. A method according to claim 8, **characterized in that** the niobium content meets the following relationship :$\text{1 ≤ ([Nb]/93)/([C]/12)}$ wherein the contents are expressed in weight percentage.

11. A method according to one or more of claims 1-10, **characterized in that**, on the strip, a surface carbon layer is formed, the thickness of which is within the range between 0.01 and 50 µm.

12. A method according to one or more of claims 1-11, **characterized in that** the carbide treatment is performed through an ionised carburization gas in the form of plasma.

13. A method according to one or more of claims 1-12, **characterized in that** the surface microstructure and hardness are modulated by performing strip cooling step after the reactive annealing step at a rate in the range between 4 and 1000°C/second.

14. A method according to claim 13, **characterized in that** the strip cooling step is performed after the reactive annealing step at a rate in the range between 4 and 100°C/second.

15. A method according to any of claims 1-14, **characterized in that** the steel strip is subjected, after carburization, to a thermal diffusion treatment under a slightly carburizing atmosphere before the final cooling.

16. A method according to any of claims 1-14, **characterized in that** the steel strip is subjected, after carburization, to a thermal diffusion treatment under a non carburizing atmosphere before the final cooling.

17. A method according to any of claims 1-16, **characterized in that** both sides of the steel strip are subjected to different treatments.

18. A method according to one or more of claims 1-17, **characterized in that** an over-ageing treatment is performed after cooling the steel strip.

19. A method according to one or more of claims 1-18, **characterized in that** the carburization step is performed, completely or partially, in at least a bordered area, called independent area, which is either superimposed with, or partially or completely integrated within the structure of one of the conventional strip ovens for preheating, heating, temperature holding or subsequent over-ageing steps, as it is known to proceed usually for producing a steel strip.

20. A method according to one or more of claims 1-19, **characterized in that** said carburization is performed completely or partially when cooling the strip.

21. A method according to any one of claims 1-19, **characterized in that** the steel strip first goes through a strip preheating area, followed by an independent carburization treatment area and then a heating zone with the temperature being held, then is subjected to a cooling step and finally to an over-ageing treatment.

22. A method according to any one of claims 1-19, **characterized in that** the steel strip first goes through a preheating area, followed by a temperature heating zone, then in an independent carburization treatment area, followed by a temperature holding area, followed by a cooling step and finally an over-ageing treatment, the existence of which is dependent upon the desired final properties.

23. A method according to any of claims 1-19, **characterized in that** the steel strip first goes through a strip preheating area, then in a temperature heating area, then in a first temperature holding area followed by an independent carburization treatment area, then in a second temperature holding area followed by a cooling step, and finally an over-ageing treatment the existence of which is dependent upon the desired final properties.

24. A method according to one or more of claims 1-19, **characterized in that** the steel strip enters a thermal treatment unit, in which it first goes through a re-crystallisation area, then in an independent carburization treatment area, then in a treatment diffusion area, leaving finally through the thermal treatment unit.
